# FASCICULE DE BREVET EUROPEEN

(11) **EP 0 117 215 B1**
(45) Date de publication et mention de la délivrance du brevet: **21.05.1986**
(21) Numéro de dépôt: 84420027.9
(22) Date de dépôt: 13.02.1984
(51) Int. Cl.: D01F 6/62, D01D 5/08

(54) **Procédé simplifié pour l'obtention de fils polyester à grande vitesse**
Vereinfachtes Verfahren zum Schnellspinnen von Polyesterfasern
Simplified method for the high-speed spinning of polyester fibres

(30) Priorité: 16.02.1983 FR 8302628
(43) Date de publication de la demande: 29.08.1984
(73) Titulaire: RHONE-POULENC FIBRES, 69003 Lyon (FR)
(72) Inventeur: Perez, Gérard, F-69005 Lyon (FR); Vieilly, René, F-69004 Lyon (FR)
(74) Mandataire: Braconnier, Daniel

## Description

La présente invention concerne l'obtention de filaments à base de polyesters à grande vitesse, selon un procédé simplifié et 'compact".

Plus particulièrement, l'invention concerne l'obtention directe par filage de fils orientés à faible retrait.

On sait depuis longtemps par le brevet américain 2 604 667 qu'il est possible d'obtenir des fils de polyesters directement utilisables dans des applications textiles, par extrusion du polymère dans une atmosphère à température ambiante puis renvidage à des vitesses supérieures à 4 755 m/min, les filaments devant parcourir une distance d'au moins 114-127 cm pour être complètement solidifiés, car pour des distances de 76-100 cm, il se forme sur les organes, avec lesquels ils sont mis en contact, des agglomérations de brins fondus.

Toutefois, ce procédé n'a pas pu être mis en oeuvre dans les années qui ont suivi la publication de ce brevet car la technologie des dispositifs de renvidage des fils n'était pas disponible, ce type de matériel n'ayant été mis au point que récemment.

Avec l'amélioration de ces dispositifs permettant d'accéder à des vitesses de renvidage de plus en plus élevées, des adaptations et modifications au procédé décrit dans le brevet américain 2 604 667 ont été préparées.

En effet, lors du filage à grande vitesse, la tension imposée aux fils par les frottements dans l'atmosphère de refroidissement augmente de manière importante avec la vitesse jusqu'à atteindre des niveaux incompatibles avec l'obtention de bobines correctes lors d'un renvidage direct.

Diverses solutions ont été proposées pour diminuer la tension et éviter l'utilisation de rouleaux d'appel régulant la tension en amont du bobinoir.

Il a été proposé, par exemple, une chambre de refroidissement fermée à sa base par une paroi laissant passer seulement les filaments (demande allemande 2 615 246), des guides de fausse torsion (brevet américain n° 3 996 324); selon l'article de H. LUCKERT et M. BUSCH, paru dans Chemiefasern/textilindustrie (Volume 38/85 - Janvier 1983), les solutions proposées, pour réduire la tension, consistent, soit en un système spécial de guide-fil non décrit, soit en un procédé particulier comprenant une cellule d'ensimage où les filaments sont convergés et ensimés apres la cellule de refroidissement.

Il est également connu, selon le brevet français 2 277 913, de filer des polymères synthétiques en particulier du polyester et de les renvider directement, à des vitesses de 2 500-5 000 m/min, les filaments étant convergés à une distance de la filiere qui, dans tous les exemples, est d'au moins 1,25 m, la distance totale entre la filière et le bobinoir étant d'environ 4 mètres. Mais bien que l'objet déclaré du brevet soit de diminuer Is tension, aucune valeur chiffrée n'est donnée, il n'est donc pas possible de juger de la valeur du procédé.

La présente demande propose un procédé permettant le filage de fils dans des conditions plus économiques.

La présente invention concerne plus particulièrement un procédé de filage à vitesse élevée de filaments à base de polyester avec appel direct de ces derniers sur le bobinoir, les filaments étant après la sortie de la filière refroidis au moyen d'un fluide gazeux, regroupés et ensimés simultanément en un point de convergence, caractérisé par le fait que le point de convergence est situé à une distance 1₁ de la filière telle que 1₀≼ 1₁≼ 1₀ + 30 cm, la valeur de 1ₒ correspondant au ler point pour lequel la dérivée de la courbe représentant la biréfringence A n des filaments en fonction de la distance (en cm) par rapport à la filière passe par un maximum, dans les conditions de filage désirées, ladite distance 11 entre le point de convergence et la filière étant de toute façon comprise entre 30 et 70 cm; les filaments sont renvidés à une vitesse supérieure a 5 000 m/min; et la distance maximale entre la filière et le point de depôt du fil sur la bobine est comprise entre 100 et 200 cm.

Un des facteurs déterminant du procédé selon la présente invention est la position du point de convergence des filaments, où ils sont simultanément ensimés. Ce point est déterminé par l'évolution de la biréfringence des filaments à partir de la filière dans les conditions de filage désirées. Par une méthode appropriée dont un exemple sera donné plus loin, on détermine la valeur de 1₀, 1ₒ étant la valeur maximale déterminée sur un très grand nombre de mesures du premier point pour lequel la dérivée de la courbe représentant la biréfringence des filaments en fonction de la distance (en cm) par rapport à la filière passe par un maximum. Toutes conditions identiques par ailleurs, 1ₒ diminue quand la contrainte augmente, ainsi 1₀ diminue quand la vitesse augmente. La distance 11 minimale est telle que 1₀ ≼ 1₁.

La limite supérieure de 1₁ est 1_{0 +} 30 cm de préférence 10 + 10 cm. Au-delà de cette valeur, on observe une augmentation rapide de la tension des fils qui ne permet pas un renvidage correct; et en-dessous de la limite inférieure 1₀, on observe un collage des brins qui rend le filage impossible compte tenu des autres paramètres du procédé en particulier les vitesses préconisées, la hauteur totale entre la filière et le point de dépôt du fil sur Is bobine, etc..

Après la convergence, les filaments peuvent également être entrelacés pour donner une bonne cohésion aux fils et faciliter leur reprise dans certaines applications.

Le procédé selon la présente invention s'applique tout particulièrement au filage du polyéthylène téréphtalate et des copolyesters contenant au moins 80 % d'unités téréphtalate d'éthylène en ajoutant jusqu'à 20 % d'autres unités par exemple en remplaçant l'éthylène glycol par un autre diol tel que le butane diol, l'hexane diol, etc.., ou en remplaçant l'acide téréphtalique de départ par un autre discide tel que l'acide isophtalique, hexahydrotéréphtalique, bibenzoique, etc...

On peut éventuellement modifier le polytéréphtalate d'éthylène avec de faibles quantités en mole d'un agent de branchement comportant 3 ou 4 groupements fonctionnels alcools ou acides tels que, le triméthylol propane, le triméthylol éthane, le penta érythrol, la glycérine, l'acide trimésique, l'acide trimellique ou pyromellique, etc...

Le polyester de départ peut également contenir des additifs connus tels que des agents stabilisants vis-à-vis de la lumière ou de la chaleur, des additifs destinés à réduire l'électricité statique ou modifier l'aptitude à la teinture, des agents matifiants, etc..

Le procédé selon la présente invention sera mieux compris à l'aide de la fig. 1 qui représente schématiquement une forme de mise en oeuvre du procédé comprenant une chaudière 1 dans laquelle le polymère est fondu avant de passer dans les orifices d'une filière 2; puis les filaments 3 sont refroidis par un milieu gazeux traversant le faisceau de filaments, envoyé au moyen d'une soufflerie 4, et regroupés en un point de convergence 5, ensimés simultanément, puis entrelacés au moyen d'une buse 6 et renvidés sur le bobinoir 7.

D'autres variantes dans la mise en oeuvre peuvent etre utilisées sans pour cela sortir du procédé selon la présente invention. En particulier les filaments peuvent être réchauffés immédiatement à leur sortie de la filière sur une courte distance, inférieure à 10 cm, de préférence à 7 ou 5 cm, avant d'être refroidis par le fluide gazeux. Le fluide gazeux peut être de l'air pouvant contenir une proportion plus ou moins importante d'humidité.

La distance 1₁, telle que définie ci-dessus, dépend d'un certain nombre de facteurs tels que la nature du polymère filé, la viscosité de ce polymère, la vitesse de filage, du titre au brin des filaments, les conditions de refroidissement, etc...

En pratique, elle est comprise entre 30 et 70 cm, de préférence 40 à 60 cm.

Un tel procédé est surtout intéressant industriellement, pour les fils à brins fins.

La vitesse de filage utilisée tout au long du texte est aussi la vitesse de renvidage des fils. Pour des raisons économiques, elle est supérieure à 5 000 m/min, et peut aller jusqu'à 8 000 m/min ou même plus. Elle dépend essentiellement d'éléments technologiques permettant la réalisation industrielle du procédé. La longueur maximale allant de la filière jusqu'au point de dépôt du fil sur la bobine, varie entre 100 et 200 cm. L'encombrement total en hauteur du dispositif, c'est-à-dire, en incluant le bobinoir, n'excède par 220 cm, contrairement à ce qui est décrit dans l'article de Chemiefasern/Textilindustrie (Janvier 1983) où la hauteur de la filiére à la triangulation est déjà de 2,20 m.

Un tel procédé est réalisable industriellement sur un seul étage (contrairement aux procédés conventionnels), si bien que le manipulateur a accès facilement à la fois à la filière et au bobinoir, ce qui représente un intérêt économique important du point de vue conditionnement, énergie et manutention.

Le bobinoir peut être facilement placé pratiquement jusqu'au niveau immédiatement en-dessous de la convergence, la distance convergence/bobinoir 1₂ n'étant pas une valeur critique dans les limites de la définition. La longueur 1₂ dépend seulement de l'encombrement des dispositifs éventuellement prévus entre la convergence et le bobinoir, par exemple une buse d'entrelacement, et la hauteur de triangulation. Pour réduire l'encombrement des métiers industriels, on peut également prévoir plusieurs filières accolées en paralléle, avec plusieurs fils convergeant au même niveau et un nombre de bobinoirs décalés les uns par rapport aux autres, verticalement ou horizontalement, les fils formant alors un angle faible par rapport à l'axe de filage, pour pouvoir être renvidés.

Par rapport aux procédés connus jusque-là et aux procédés conventionnels, le procédé selon la présente invention présente les avan'r;:' suivants:
- il comporte les mêmes éléments technologiques pour sa mise en oeuvre mais dans un volume nettement plus restreint, ce qui conduit évidemment à des économies d'investissement, d'exploitation et de main-d'oeuvre,
- il permet de travailler à des vitesses supérieures sans necessiter l'utilisation de dispositif régulateur de tension tels que rouleaux intermédiaires ou bobinoirs sophistiqués, ce qui implique que le fil a atteint une tension pas trop élevée, généralement pas supérieure à 2 cN/tex et une stabilité suffisante au moment de son dépôt sur la bobine,
- il permet éventuellement un entrelaçage aisé grâce à la faible tension du fil sous la convergence.

Les fils ainsi obtenus possèdent des propriétés mécaniques et de retrait voisines de celles des fils obtenus à des vitesses comparables dans les procédés de filage à haute vitesse actuellement utilisés industriellement. Comme ces derniers, les fils selon l'invention sont très réguliers (titre, propriétés mécaniques de retrait, affinité tinctoriale). De plus, ils possèdent une bonne proprieté. Ils peuvent être utilisés tels quels, pour l'obtention d'articles tissés (doublure, vêtement de protection) et d'articles tricotés, ou texturés ultérieurement selon tout procédé actuellement utilisé industriellement. Ils possèdent surtout une bonne régularité du titre et, dans le cas où ils sont entrelacés, un niveau de cohésion approprié à leur utilisation ultérieure.

Dans les exemples qui suivent, la viscosité intrinsèque du polyester est évaluée à partir d'une solution à 1 % en poids par volume dans l'orthochlorophénol à 25°C et extrapolée à une concentration nulle. Elle est mesurée au moyen d'un viscosimètre du type "Ostwald".

Les valeurs de ténacité, allongement et module d'Young sont effectuées au moyen d'un appareil connu dans le commerce sous la marque IMSTRON 1122 selon la norme NF G 07-003.

Le facteur de cohésion mesuré sur un appareil connu dans le commerce sous la marque "ROTSCHILD" (NPT - Type 2040), consiste en une détection automatique de la distance entre points d'entrelacement à l'aide d'une aiguille placée entre les filaments d'un fil en mouvement et qui s'escamote dès qu'elle rencontre un point de résistance.

Le facteur de cohésion est exprimé par le rapport

### d'étant la distance moyenne en cm entre points d'entrelacement, calculée sur au moins 100 points.

La mesure de retrait à l'eau bouillante est effectuée sur un fil doublé noué en son extrémité qui est soumis à une prétension standard de 50 mg/dtex. On lit la longueur Lₒ du fil doublé au niveau du noeud avant traitement, sur une règle graduée puis le fil est plongé dans l'eau bouillante pendant 15 minutes à l'état libre puis 10 minutes à l'état libre dans une étuve à 80°C et on le laisse pendant au moins 60 minutes à l'état libre en atmosphère standard (65 % HR et 20°C + 2). On lit L₁ du fil:

La mesure du retrait à la chaleur sèche (air sec) est également effectuée sur un fil doublé noué en son extrémité avec la même prétension que ci-dessus. On lit la longueur Lₒ.

Puis le fil est traité pendant 30 minutes dans une étuve ventilée à 160°C et on le laisse au moins 60 minutes à l'état libre en atmosphère standard. On lit la nouvelle longueur L₁.

La mesure du retrait à la vapeur saturante est effectuée sur un fil doublé noué en son extrémité et sous une même prétension de 50 mg/dtex. On lit la longueur Lₒ. Puis le fil est placé pendant 30 minutes dans une étuve contenant de la vapeur à 130°C, Puis laissé 10 minutes à l'état libre dans une étuve à 80°C et enfin pendant 60 minutes l'état libre en atmosphère standard. On lit alors la longueur L,.

L'irrégularité moyenne linéaire U % représente les variations de la masse le long du fil contrôlé. Ces variations de masse se situent de part et d'autre autour de la moyenne de la masse par unité de longueur et on les mesure en fonction de cette moyenne, sur un régularimètre "USTER, type B-11" et un intégrateur "USTER, type L-13" qui permet d'intégrer la valeur de l'irrégularité moyenne en pourcentage.

La distance 1ₒ est déterminée par la méthode suivante :

Dans les conditions de filage désirées, mais sans prendre en compte les positions du point de convergence et du bobinoir, on prélève des échantillons sur le faisceau émergeant de la filière au moyen d'un dispositif à double coupe simultanées. La biréfringence -qui est une mesure de l'orientation des segments de chaîne du polymère- est évaluée sur les échantillons au moyen d'un microscope ordinaire de marque commerciale LEITZ par mesure de la différence entre les indices principaux des brins de forme circulaire au moyen d'une méthode optique de compensation (compensateur de BEREK). Pour un fil ayant un maximum de 30 brins, tous les brins sont prélevés et examinés en fonction de la distance à la filière et pour un fil ayant plus de 30 brins, on examine 20 brins prélevés au hasard au filage. En relevant ainsi les valeurs de la biréfringence en fonction de la distance à la filiére, on détermine la distance 1₀. Comme indiqué ci-dessus, 1₀ est la valeur maximale déterminée sur un très grand nombre de mesures du premier point pour lequel la dérivée de la courbe représentant la biréfringence des filaments en fonction de la distance (en cm) par rapport à la filière passe par un maximun.

Tous les exemples sont réalisés sur un dispositif du type de celui de la figure 1, c'est-à-dire avec appel direct du fil sur le bobinoir.

### Exemple 1

On prépare un polytéréphtalate d'éthylène matifié avec 0,5 % en poids d'oxyde de titane, de viscosité intrinsèque 0,58 et de viscosité dynamique fondu à 290° C : 123 Pa;s.

Le polymère est fondu dans une boudineuse et amene a une filière à la température de 293° C puis filé à travers la filière maintenu à 281°C, comportant 33 orifices de diamètre 0,23 mm.

Les filaments appelés à 5 800 m/min sont refroidis transversalement par de l'air à une vitesse de 55 m/min puis ils sont convergés à une distance 1₁ de la filière de 36 cm et simultanement ensimés. La distance 11 est égale à 1₀ + 5 cm, la détermination de 1₀ par la méthode ci-dessus donnant à ce paramètre la valeur 31 cm. Les filaments passent sur des doigts de guidage placés immédiatement sous le point de convergence, sont entrelacés au moyen d'une buse dans laquelle la pression de l'air comprimé est de 4.10 Pa, puis renvidés directement à une distance de la filière de 177 cm à la vitesse de 5 800 m/min.

La tension de renvidage est de 14-15 cN.

La bobine obtenue a une bonne présentation, et les fils possèdent les caractéristiques suivantes :

### Exemple 2 (comparatif)

On utilise un polymère identique à celui utilisé dans l'exemple précédent.

Le polymère est fondu et amené à une filière à la température de 296°C puis filé à travers la filière comportant 33 orifices de diamètre 0,23 mm et maintenue à la température de 285°C environ.

Les filaments appelés à la vitesse de 5 800 m/min sont refroidis par de l'air envoyé à 60 m/min puis convergés et simultanément ensimés à une distance de 35 cm de la filière (1ₒ déterminée par la méthode ci-dessus étant égale à 31 cm). Les filaments sont ensuite entrelacés dans une buse et renvidés à la vitesse de 5 800 m/min à une distance de la filière de 560 cm. La tension de renvidage est de 29 cN et il n'est pas possible d'effectuer un renvidage convenable. Nous signalons qu'au-delà de 30 cN, l'extraction de la bobine devient même impossible.

### Exemple 3

On utilise un polytéréphtalate d'éthylène identique à celui de l'exemple 1 que l'on fond et que l'on amène à une filière à la température de 296°C puis que l'on file à travers la filière maintenue à 288°C comportant 33 orifices de diamètre 0,23 mm.

Les filaments appelés à la vitesse de 5 800 m/min sont refroidis par de l'air envoyé à une vitesse de 50 m/min puis convergés et ensimés à une distance de la filière de 48 cm (1ₒ déterminée par la méthode ci-dessus étant égale à 31 cm). Ils sont ensuite entrelacés et renvidés à la vitesse de 5 800 m/min, l'axe de la bobine étant distant de la filière de 177 cm.

La tension de renvidage relevée est de 15 cN.

Le renvidage, tout en restant assez bon, présente plus de difficultés dues à une position trop basse de la convergence dans les conditions présentes du filage.

Les fils obtenus possèdent les propriétés suivantes :

### Exemple 4 (comparatif)

Un polytéréphtalate d'éthylène identique à celui de l'exemple 1 est fondu et, porté à la température de 296° C, est amené à une filiere comportant 33 orifices de diamètre 0,23 mm et maintenue à 288°C. à travers laquelle il est file.

Les filaments appelés à la vitesse de 5 800 m/min, sont refroidis par de l'air soufflé transversalement à la vitesse de 50 m/min, puis convergés et ensimés simultanément en un point situé à la distance de 90 cm de la filière, distance comprise dans la fourchette des procédés conventionnels. Les filaments sont ensuite entrelacés et renvidés sur bobinoir à la vitesse de 5 800 m/min, l'axe du support d'enroulement étant situé à 177 cm.de la filière.

La tension de renvidage est de 28 cN pour un titre de 72 dtex, elle est incomptabile avec un renvidage correct, il se produit en particulier un effet de frettage sur le support.

Les exemples ci-dessus mettent en évidence les avantages de l'invention en particulier du point de vue tension renvidage et confection des enroulements, avantages qui découlent de la combinaison des deux paramètres : distance filière à convergence et distance filière à bobinoir.

## Revendications

1/ - Procédé de filage à vitesse élevée de filaments à base de polytéréphtalate d'éthytene glycol avec appel direct de ces derniers sur le bobinoir, les filaments étant après la sortie de la filière refroidis au moyen d'un fluide gazeux, regroupés et ensimés simultanément en un point de convergence, caractérisé par le fait que le point de convergence est situé à une distance 1₁ de la filiere telle que 1 _{o <} 1₁⋦ 1₀ + 30 cm, la valeur de 1₀ correspondant au ler point pour lequel la dérivée de la courbe représentant la biréfringence A n des filaments en fonction de la distance (en cm) par rapport à la filiére passe par un maximum, dans les conditions de filage désirées, ladite distance 11 entre le point de convergence et la filière étant de toute façon comprise entre 30 et 70 cm; les filaments sont renvidés à une vitesse supérieure a 5 000 m/min; et la distance maximale entre la filière et le point de dépôt du fil sur la bobine est comprise entre 100 et 200 cm.

2/ - Procédé selon la revendication 1, caractérisé en ce que les filaments sont entrelacés sous le point de convergence.

3/ - Articles en forme tels que fils, tissus, tricots obtenus a partir des filaments issus du procédé selon la revendication 1.

## Claims

1/ - A process for high-speed spinning of polyethylene terephthalate-based filaments with direct take-up on the winder, the filaments, after leaving the spinneret, being cooled by means of a gaseous fluid, simultaneously brought together and oiled at a convergence point, characterised in that the convergence point is situated at a distance 1₁ from the spinneret such that 1₀ < 1₁ ≤ 1₀ + 30 cm, the value of 1ₒ corresponding to the first point at which the derivative of the curve expressing the birefringence A n of the filaments as a function of the distance (in cm) relative to the spinneret passes through a maximum, under the desired spinning conditions, the distance 1₁ between the convergence point and the spinneret, being, in any case, between 30 and 70 cm; the filaments are wound up at a speed greater than 5,000 m/min; and the maximum distance between the spinneret and the point of deposition of the yarn on the bobbin is between 100 and 200 cm.

2/ - A process according to claim 1, characterised in that the filaments are interlaced under the convergence point.

3/ - Shaped articles such as yarns, fabrics, knitted fabrics, obtained from filaments originating from the process according to claim 1.

## Patentansprüche

1. Verfahren zum Verspinnen mit hoher Geschwindigkeit von Fäden auf Basis von Polyethylenglycolterephtalat mit direkter Zuführung der letzteren auf die Spulmaschine, wobei die Fäden nach dem Austritt aus der Spinndüse gleichzeitig an einem Zusammenführungspunkt mittels eines gasförmigen Fluids abgekühlt, zusammengefaßt und geschmälzt werden, dadurch gekennzeichnet, daß der Zusammenführungspunkt in einer Entfernung 1₁ von der Spinndüse angeordnet ist derart, daß to⋦ 1₁, ≤ 1₀ i 30 cm ist, wobei der Wert 1ₒ dem ersten Punkt entspricht, für den der Differentialquotient der die Doppelbrechung Δ n der Fäden darstellenden Kurve als Funktion der Entfernung (in cm) in Bezug auf die Spinndüse unter den gewünschten Spinnbedingungen ein Maximum passiert wobei die Entfernung 1₁ zwischen dem Zusammenführungspunkt und der Spinndüse in jedem Fall zwischen 30 und 70 cm liegt; die Fäden werden mit einer Geschwindigkeit oberhalb 5000 m/min. aufgespult werden;
und die maximale Entfernung zwischen der Spinndüse und dem Ablagerungspunkt des Fadens auf der Spule zwischen 100 und 200 cm liegt.

2. Verfahren gemäß Anspruch 1, dadurch gekennzeichnet, daß die Fäden unter dem Zusammenführungspunkt ineinandergeschlungen werden.

3. Geformte Erzeugnisse wie Fäden, Gewebe, Gewirke, erhalten ausgehend von den Fäden, die von dem Verfahren gemäß Anspruch 1 stammen
